# EUROPÄISCHE PATENTSCHRIFT

(11) **EP 1 317 758 B1**
(45) Veröffentlichungstag und Bekanntmachung des Hinweises auf die Patenterteilung: **21.04.2010**
(21) Anmeldenummer: 01978352.1
(22) Anmeldetag: 07.09.2001
(51) Int. Cl.: H01F 27/25, H01F 37/00, H01F 1/153, H01F 41/02

(54) **TRANSDUKTORDROSSEL MIT MAGNETKERN, VERWENDUNG VON TRANSDUKTORDROSSELN SOWIE VERFAHREN ZUR HERSTELLUNG VON MAGNETKERNEN FÜR TRANSDUKTORDROSSELN**
HALF-CYCLE TRANSDUCTOR WITH A MAGNETIC CORE, USE OF HALF-CYCLE TRANSDUCTORS AND METHOD FOR PRODUCING MAGNETIC CORES FOR HALF-CYCLE TRANSDUCTORS
TRANSDUCTEUR MAGNETIQUE A DEMI-PERIODE AVEC NOYAU MAGNETIQUE, UTILISATION DE TRANSDUCTEURS MAGNETIQUES A DEMI-PERIODE, AINSI QUE PROCEDE DE FABRICATION DE NOYAUX MAGNETIQUES POUR TRANSDUCTEURS MAGNETIQUES A DEMI-PERIODE

(30) Priorität: 15.09.2000 DE 10045705
(43) Veröffentlichungstag der Anmeldung: 11.06.2003
(73) Patentinhaber: Vacuumschmelze GmbH, 63450 Hanau (DE)
(72) Erfinder: WULF, Günther, 63477 Maintal (DE); KLINGER, Roman, 63450 Hanau (DE); LOGES, Werner, 63505 Langenselbold (DE); PETZOLD, Jörg, 63486 Bruchköbel (DE)
(74) Vertreter: Patentanwälte Westphal, Mussgnug & Partner
(86) Internationale Anmeldenummer: PCT/EP2001/010362
(87) Internationale Veröffentlichungsnummer: WO 2002/023560

(56) Entgegenhaltungen:
- DE-A- 19 844 132
- US-A- 5 069 731

## Beschreibung

Die Erfindung betrifft eine Transduktordrossel mit Magnetkern, Verwendung von Transduktordrosseln sowie Verfahren zur Herstellung von Magnetkernen für Transduktordrosseln.

Geschaltete Netzteile mit Transduktorreglern mit Taktfrequenzen zwischen 20 kHz und 300 kHz werden in immer vielfältigeren Anwendungen eingesetzt, beispielsweise in Anwendungen, die trotz schneller Lastwechsel sehr genau ausgeregelte Spannungen oder Ströme benötigen. Dies sind z. B. geschaltete Netzteile für PC's oder Drucker.

Die Grundlagen eines solchen Transduktorreglers mit entsprechender Transduktordrossel und der damit verbundenen geschalteten Netzteile sind beispielsweise in der DE 198 44 132 A1 oder VAC Firmenschrift TB-410-1, 1988 eingehend beschrieben.

Grundsätzlich existieren zwei Forderungen an einen Transduktorregler:
Erstens soll der Widerstand der Wicklungen möglichst klein sein, um die Wicklungsverluste zu reduzieren. Dies lässt sich durch Verringerung der Windungszahl bei gleichzeitiger Erhöhung des Leiterquerschnitts erreichen. Dadurch wird gleichzeitig eine Erhöhung der Wechselaussteuerung des Transduktorkernmaterials und damit der Ummagnetisierungsverluste bewirkt. Eine deutliche Reduzierung der Transduktorkernvolumina und damit der Bauelementvolumina werden aber nur dann erzielt, wenn die spezifischen Verluste des Transduktorkernmaterials deutlich reduziert werden oder aufgrund sehr hoher oberer Anwendungsgrenztemperaturen hohe Ummagnetisierungsverluste zulässig sind.

Zweitens soll der sogenannte Induktionshub ΔB_{RS} = B_{S}-B_{R} von der Remanenz B_{R} in die Sättigung B_{S} möglichst klein sein, da der Induktionshub ΔB_{RS} eine Spannungs-Zeit-Fläche bedeutet, die nicht regelbar ist. Bei steigenden Arbeitsfrequenzen wird die dem Transduktor zur Ausregelung angebotene Spannungs-Zeit-Fläche immer kleiner, wodurch sich eine große Spannungs-Zeit-Fläche bedingt durch ΔB_{RS} immer stärker auswirkt. Dies kann durch eine Vergrößerung der Kerngeometrie bzw. des Kernvolumens kompensiert werden, was aber gleichzeitig einen Anstieg der Ummagnetisierungsverluste mit sich bringen kann. Da Transduktorkerne mit einer rechteckigen Hystereseschleife besonders hohe Remanenzwerte besitzen, eignen sich diese für Transduktorregler mit höheren Arbeitsfrequenzen besonders gut. Derartige Rechteckeigenschaften können dann entstehen, wenn das Transduktorkernmaterial parallel zur Richtung des durch die Wicklung erzeugten Magnetfeldes H eine uniaxiale Anisotropie Kᵤ besitzt.

Der Nachfrage nach immer kleineren geschalteten Netzteilen wird durch den Einsatz von immer höheren Arbeitsfrequenzen begegnet. Besonders bei geschalteten Netzteilen für PC's gehen die Schaltfrequenzen mittlerweile bis zu einigen 100 kHz.

Diese sehr hohen Schaltfrequenzen erfordern Transduktorkernmaterialien mit niedrigen Ummagnetisierungsverlusten. Durch die Erhöhung der Packungsdichte der elektronischen Bauelemente sowie dem Wunsch einer Wegrationalisierung von Ventilatoren werden die Anforderungen an die zulässigen Arbeitstemperaturen und die Langzeitstabilität bei den Transduktorreglern stark erhöht. Besonders kritisch werden diese Anforderungen, wenn Transduktorregler bei Umgebungstemperaturen von über 100°C eingesetzt werden soll, was beispielsweise bei Anwendungen im Automobil oder in der Industrie vorkommen kann. Bisher lag die Obergrenze bei ca. 130°C.

Aus der eingangs erwähnten DE 198 44 132 A1 sind Transduktorregler bekannt, die Magnetkerne aus nanokristallinen Legierungen aufweisen. Diese dort beschriebenen Transduktorregler sind zwar aufgrund ihres kleinen Induktionshubes durch ein gutes Schaltregelverhalten gekennzeichnet. Die in den Ausführungsbeispielen angegebenen Legierungsbeispiele in Verbindung mit den dort beschriebenen Wärmebehandlungen für die Transduktorkerne weisen jedoch darauf hin, dass diese aufgrund zu hoher Verluste für den Einsatz bei hohen Frequenzen nicht optimiert sind. Es werden sogar die maximal möglichen Ummagnetisierungsverluste hingenommen. Damit werden die maximal möglichen Betriebsfrequenzen offensichtlich auf 150kHz begrenzt. Ferner ist bei den meisten beschriebenen Beispielen mit Verlustüberhöhungen und Geräuschentwicklung durch magnetoelastische Resonanzen zu rechnen.

Aufgabe der vorliegenden Erfindung ist es daher, eine Transduktordrossel bereitzustellen, die bei Betriebsfrequenzen von 10 kHz bis 200 kHz oder höher ein gutes Schaltverhalten bei gleichzeitig niedrigen Ummagnetisierungsverlusten aufweist. Ferner sollen die dafür verwendeten Magnetkerne eine sehr hohe Alterungsstabilität bis zu Temperaturen von mindestens 150°C oder darüber hinaus aufweisen und sich durch ein sehr kleines Magnetkernvolumen auszeichnen.

Die Aufgabe wird durch eine Transduktordrossel gemäß Anspruch 1 bzw. ein Verfahren zum Herstellen eines Magnetkernes für eine Transduktordrossel nach einem der Ansprüche 7 oder 8 bzw. eine Verwendung einer derartigen Transduktordrossel gemäß Anspruch 14 gelöst. Ausgestaltungen und Weiterbildungen des Erfindungsgedankens sind Gegenstand von Unteransprüchen.

Erfindungsgemäß wird eine Transduktordrossel mit einem Magnetkern aus einer nanokristallinen Legierung vorgesehen, die die Zusammensetzung FeₐCo_{b}Cu_{c}M'_{d}SiₓB_{y}M"_{z} aufweist, wobei M' ein Element aus der Gruppe V, Nb, Ta, Ti, Mo, W, Zr, Hf oder eine Kombination aus diesen bezeichnet und wobei M" ein Element aus der Gruppe C, P, Ge, As, Sb, In, O, N oder eine Kombination aus diesen bezeichnet und a + b + c + d + x + y + z = 100 % ist, mit a = 100 % - b - c - d - x - y - z; 0 ≤ b ≤ 15; 0,5 ≤ c ≤ 2 ; 0,1 ≤ d ≤ 6; 2 ≤ x ≤ 20; 2 ≤ y ≤ 18; 0 ≤ z ≤ 10 und x + y > 18. Nach einer Wärmebehandlung, die genau auf die jeweilige Zusammensetzung abzustimmen ist, besitzt diese Legierung eine feinkristalline Struktur mit einem metallographischen Korn der mittleren Größe D < 100 nm und eine Volumenerfüllung von mehr als 30%, eine möglichst rechteckige Hystereseschleife bei gleichzeitig niedrigen Ummagnetisierungsverlusten sowie eine gegenüber dem ungetemperten Zustand stark reduzierte Magnetostriktion von |λₛ| < 3 ppm. Darüber hinaus liegt die Sättigungsinduktion auf einem mit anderen magnetostriktionsarmen Legierungen nicht erreichbaren Wert von Bₛ = 1,1 ...1,5 Tesla. Ein weiterer, im Rahmen der hier durchgeführten Untersuchungen erstmals aufgedeckter Vorteil dieses Legierungssystems mit Rechteckschleife sind in Fig. 9 exemplarisch dargestellten äußerst schwachen und fast linearen Temperaturgänge von Resthub und Ummagnetisierungsverluste besonders günstig.

Der erfindungsgemäßen Legierungsauswahl liegt die Erkenntnis zugrunde, dass für eine bestimmte Legierungszusammensetzung ein hyperbelähnlicher Zusammenhang zwischen Ummagnetisierungsverlusten P_{fe} und dynamischem Resthub ΔB_{RS} besteht. Dieser hyperbelähnliche Zusammenhang ist in der Figur 1 anhand der Legierung Fe_{73,5}Cu₁Nb₃Si_{15,7}8_{6,8} dargestellt.

Das Zusammenspiel der Ummagnetisierungsverluste P_{fe} auf der einen Seite und des dynamischen Resthubes ΔB_{RS} auf der anderen Seite wird über eine Wärmebehandlung in einem magnetischen Längsfeld eingestellt. Über eine solche Längsfeldwärmebehandlung wird dabei die sogenannte Längsanisotropie K_{U} eingestellt, wobei mit steigendem Kᵤ ΔB_{RS} sinkt und die Verluste wachsen. Der in der Figur 1 dargestellte Zusammenhang wird durch den Einfluß von Störanisotropien gestört. Der Einfluß der Störanisotropien ist um so größer, je niedriger die Längsanisotropie ist. Dies geht aus der Figur 2 deutlich hervor, die den Einfluß mechanischer Verspannungen auf Magnetkerne mit nicht abgeglichener Magnetostriktion darstellt.

Da die Höhe der Gesamtverluste, die sich aus den klassischen Wirbelstromverlusten und den anomalen Wirbelstromverlusten zusammensetzen, und damit die Selbsterwärmung sowie die obere Anwendungsgrenztemperatur des Magnetkerns maßgeblich über dessen Aussteuerbarkeit und Größe bei einer bestimmten Einsatzfrequenz entscheiden, ist der Betrag der Längsanisotropie Kᵤ gemäß der vorliegenden Erfindung auf ein sinnvolles Minimum zu beschränken.

Bei zu niedrigen Werten der Längsanisotropie Kᵤ nimmt die Alterungsstabilität der Hystereseeigenschaften ab und/ oder der Einfluss sogenannter magnetoelastischer aber auch struktureller oder von der Topologie des Bandes (Oberflächenrauhheit) herrührenden Störanisotropien stark zu. Beide Störeinflüsse bewirken eine Abnahme der Remanenz B_{R} und damit eine Erhöhung des für die Totzeit der Regelcharakteristik verantwortlichen Resthubes ΔB_{RS}, wobei fallweise auch die statische und dynamische Koerzitivfeldstärke ansteigt.

Gleichzeitig kann auf die Tatsache zurückgegriffen werden, dass der dynamische Resthub ΔB_{RS} mit zunehmenden Frequenzen kleiner wird. Trotzdem ist bei der Festlegung des Betrages von Kᵤ ein ausgewogener und fertigungsstabiler Kompromiss zwischen möglichst niedrigen Verlusten P_{fe} einerseits und möglichst hohen Remanenzen B_{R} andererseits zu suchen, was innerhalb der nanokristallinen Legierungen nur bei der oben angeführten erfindungsgemäßen Legierungsauswahl möglich ist.

Ein Kompromiss aus diesen beiden gegenläufigen Größen lässt sich nur mittels einer erfindungsgemäßen an die Eigenschaften der Legierung angepassten Wärmebehandlung (Temperung) in einem Magnetfeld, das längs zur Richtung des gewickelten Bandes läuft, also einem sogenannten Längsfeld, gezielt einstellen. Dadurch kann eine stark rechteckige Hystereseschleife, eine sogenannte Z-Schleife, induziert werden.

Da bei einer solchen Z-Schleife die Stabilität und die Höhe der Remanenz B_{R} von der Balance zwischen Störanisotropien einerseits und induzierter uniaxialer Anisotropie Kᵤ andererseits abhängt, lässt sich bei kleiner induzierter uniaxialer Anisotropie Kᵤ ein hinreichend niedriger Resthub ΔB_{RS} dann stabil erzielen, wenn der magnetoelastische Anteil der Anisotropie in der Anisotropiebilanz möglichst gering und die Frequenz möglichst hoch ist.

Dies wird durch die weitgehende Elimination der Sättigungsmagnetostriktion λₛ, der mechanischen Spannungen σ sowie der Kristallanisotropie K₁ bewirkt. Die gleichzeitige Eliminierung dieser drei voneinander unabhängigen physikalischen Größen, kann in der oben angegebenen Legierungsauswahl ebenfalls durch eine optimierte Wärmebehandlung bewirkt werden.

Besonders gute Eigenschaften hinsichtlich der Rechteckigkeit der Hystereseschleife bei gleichzeitiger Erzielung sehr kleiner Ummagnetisierungsverluste in den Magnetkernen und damit sehr großen Aussteuerbarkeiten der mit diesen Magnetkernen hergestellten Transduktorreglern kann erzielt werden, wenn der Magnetkern einen Magnetostriktionswert |λ_{S}|< 0,2 ppm besitzt und die Legierung die Zusammensetzung FeₐCo_{b}-CU_{c}M'_{d}SiₓB_{y}M"_{z}, wobei M' ein Element aus der Gruppe V, Nb, Ta, Ti, Mo, W, Zr, Hf oder eine Kombination aus diesen bezeichnet und wobei M" ein Element aus der Gruppe C, P, Ge, As, Sb, In, U, N oder eine Kombination aus diesen bezeichnet und a + b + c + d + x + y + z = 100 % ist mit folgenden Bedingungen:
0 ≤ b ≤ 0,5; 0,8 ≤ c ≤ 1,2; 2 ≤ d ≤ 4; 14 ≤ x ≤ 17; 5 ≤ y ≤ 12 mit 22 ≤ x + y ≤ 24.

Es hat sich überraschend gezeigt, dass diese Legierungsunterauswahl, die eine Legierungsunterauswahl der eingangs erwähnten nanokristallinen Legierungsauswahl ist, sich dadurch auszeichnet, dass bei ihr aufgrund der weitestgehenden Eliminierung von der Kristallanisotropie K₁ und der Sättigungsmagnetostriktion λ_{S} bereits mit niedrigsten Beträgen einer uniaxialen Längsanisotropie, die typischerweise im Bereich Kᵤ ≤ 10 J/m³ liegt, mit einer optimierten Wärmebehandlung eine ausgesprochen rechteckige Hystereseschleife realisierbar ist.

Besonders gute Resthubwerte ΔB_{RS}, die im Bereich kleiner 0,025 x B_{S} liegen, können erzielt werden, sofern die verwendeten Legierungsbänder effektive Rauhtiefen aufweisen, die in den nachfolgend angegebenen Bereichen liegen. Die Rauhtiefen der Oberflächen und auch die Banddicken sind wesentliche Einflussgrößen auf die magnetischen Eigenschaften. Die effektive Rauhtiefe Rₐ(eff) ist eine maßgebliche Einflussgröße. Die Rauhtiefe Rₐ(eff) ist definiert als die Summe der quer zur Bandrichtung gemessenen Rauhtiefen auf der Bandoberseite und der Bandunterseite dividiert durch die Banddicke. Sie wird demnach in Prozent angegeben. Besonders gute Resthübe lassen sich mit Legierungsbändern erzielen, die aus den oben angegebenen Legierungen bestehen und Rauhtiefen aufweisen, die im Bereich zwischen 3 % und 9 %, vorzugsweise zwischen 4 % und 7 %, liegen, was aus der Figur 10 hervorgeht.

Die Verarbeitung der Legierungsbänder zu Magnetkernen erfolgt weitgehend spannungsfrei durch Wickeln auf speziellen aus dem Stand der Technik bekannten Maschinen. Aufgrund der hohen Anforderungen bezüglich niedriger Verluste und ausgeprägter Rechteckigkeit der Hystereseschleife der Magnetkerne wird dabei typischerweise besondere Sorgfalt auf die mechanische Spannungsfreiheit gelegt.

Die Legierungsbänder werden dann zu Magnetkernen gewickelt, die typischerweise als geschlossene, luftspaltlose Ringkerne, Ovalkerne oder Rechteckkerne vorliegen. Zur Erzeugung dieser Magnetkerngestalten kann das Legierungsband zunächst zum Ringkern rundgewickelt werden und je nach Erfordernis mittels geeigneter Formgebungswerkzeuge während der Wärmebehandlung in die entsprechende Form gebracht werden. Durch Verwendung geeigneter Wickelkörper kann die entsprechende Form auch bereits beim Wickeln erreicht werden.

Zur Vermeidung von Spannungen wird beim Wickeln des Legierungsbandes zum Magnetkern vorzugsweise darauf geachtet, dass die Zugkraft des Legierungsbandes mit zunehmender Bandlagenzahl kontinuierlich zurückgeht. Damit wird erreicht, dass das tangential am Magnetkern angreifende Drehmoment über den gesamten Radius des Magnetkerns konstant bleibt und nicht mit wachsendem Radius größer wird.

Besonders kleine statische und/oder dynamische Koerzitivfeldstärken und damit besonders günstige Verlustwerte werden bei gleichzeitig kleinem Resthub erzielt, wenn das Legierungsband zumindest an einer Oberfläche mit einer elektrisch isolierenden Schicht versehen ist. Dies bewirkt einerseits eine bessere Entspannung des Magnetkerns, andererseits lassen sich auch besonders niedrige Wirbelstromverluste erreichen.

Das mittels Rascherstarrungstechnologie hergestellte weichmagnetische amorphe Band weist typischerweise eine Dicke d < 30 µm, vorzugsweise < 20 µm, besser < 17 µm auf.

Zur elektrischen Isolation wird, je nach Anforderungen an die Güte der Isolationsschicht ein Tauch-, Durchlauf-, Sprüh- oder Elektrolyseverfahren am Band eingesetzt. Dasselbe kann aber auch durch Tauchisolation des gewickelten oder gestapelten Magnetkerns erreicht werden. Bei der Auswahl des isolierenden Mediums ist darauf zu achten, dass dieses einerseits auf der Bandoberfläche gut haftet, andererseits keine Oberflächenreaktionen verursacht, die zu einer Schädigung der Magneteigenschaften führen können. Bei den hier erfindungsgemäß eingesetzten Legierungen haben sich Oxide, Acrylate, Phosphate, Silikate und Chromate der Elemente Ca, Mg, Al, Ti, Zr, Hf, Si als wirkungsvolle und verträgliche Isolatoren herausgestellt. Besonders effektiv ist dabei Mg, welches als flüssiges magnesiumhaltiges Vorprodukt auf die Bandoberfläche aufgebracht wird, und sich während einer speziellen, die Legierung nicht beeinflussenden Wärmebehandlung in eine dichte Schicht aus MgO umwandelt, deren Dicke zwischen 50 nm und 1 µm liegen kann.

Magnetkerne aus Legierungen, die sich zur Nanokristallisation eignen, werden allgemein zur Einstellung des nanokristallinen Gefüges einer exakt abgestimmten Kristallisationswärmebehandlung unterzogen, die je nach Legierungszusammensetzung zwischen 450°C und 690°C liegt. Typische Haltezeiten liegen zwischen 4 Minuten und 8 Stunden.

Je nach Legierung ist diese Kristallisationswärmebehandlung im Vakuum oder im passiven oder reduzierenden Schutzgas durchzuführen. In allen Fällen sind materialspezifische Reinheitsbedingungen zu berücksichtigen, die fallweise durch entsprechende Hilfsmittel wie elementspezifische Absorber- oder Gettermaterialien herbeizuführen sind.

Dabei wird durch eine exakt abgeglichene Temperatur- und Zeitkombination ausgenutzt, dass sich bei den hier verwendeten Legierungszusammensetzungen gerade die Magnetostriktionsbeiträge von feinkristallinem Korn und amorpher Restphase ausgleichen und die erforderliche Magnetostriktionsfreiheit von ca. |λ_{S}| < 3 ppm, vorzugsweise |λ_{S}| < 0,2 ppm, entsteht.

Je nach Legierung und Ausführungsform des Magnetkerns wird entweder feldfrei oder im Magnetfeld längs zur Richtung des gewickelten Bandes ("Längsfeld") oder quer dazu ("Querfeld") getempert. In bestimmten Fällen kann auch eine Kombination aus zwei oder sogar drei dieser Magnetfeldkonstellationen zeitlich hintereinander oder parallel angewendet werden.

Das Temperatur-/Zeitprofil einer für die Legierung Fe_{73,5}Cu₁Nb₃Si_{15,7}B_{6,8} eingesetzten Wärmebehandlung, mit der auch die Einstellung einer nahezu vollständigen Magnetostriktionsfreiheit erzielt wurde, ist in der Figur 3a dargestellt. Die dort gezeigte anfängliche Aufheizrate von 7 K/min ist annähernd beliebig variierbar in einem Bereich von ungefähr 1 bis über 20 K/min. Aus ökonomischen Gründen wird jedoch in der Praxis eine möglichst hohe, fertigungstechnisch jedoch noch realisierbare Aufheizrate gewählt.

Die ab 450°C gezeigte starke Verzögerung der Aufheizrate, die im übrigen abhängig vom Kernvolumen ist und typischerweise zwischen ungefähr 0,1 und ungefähr 1 K/min beträgt, dient zum Temperaturausgleich bei der dort einsetzenden Nanokristallisation. Darüber hinaus kann sogar eine mehrminütige Heizpause eingelegt werden.

Im Plateau bei ca. 570°C reift das nanokristalline Gefüge bis die Kristallkörner einen Volumenanteil in der amorphen Restphase erreichen, bei dem die Magnetostriktion einen "Nulldurchgang" besitzt. Durch eine Variation dieser Reifungstemperatur können Schwankungen im Siliziumgehalt der Legierung ausgeglichen werden.

Dabei wird beispielsweise λ_{S} = 0 bei einem Siliziumgehalt von 15,7 Atom% bei ca. 570°C erreicht. Bei einem Siliziumgehalt von 16,0 Atom% tritt dies bei ca. 562°C ein und bei einem Siliziumgehalt von 16,5 Atom% bei ca. 556°C.

Höhere Siliziumgehalte begünstigen eine Versprödung des Bandes. Bei niedrigeren Siliziumgehalten z. B. einem Gehalt von 15,4 Atom% muß die Reifungstemperatur auf eine Temperatur von ca. 580°C oder eine noch höhere Temperatur verlegt werden, wobei dann allerdings die Bildung schädlicher Eisenborid-Phasen einsetzt, die die Koerzitivfeldstärke und gleichzeitig den dynamischen Resthub ΔB_{RS} erhöhen.

Je nach Temperaturlage ist die Haltezeit mehr oder weniger weiträumig variierbar. Typische Intervalle liegen bei 570°C zwischen 15 Minuten und 2 Stunden. Bei niedrigeren Temperaturen können sie verlängert werden. Bei höheren Temperaturen oder sehr kleinen zu behandelnden Magnetkernen wird auch schon bei kürzeren Zeiten, beispielsweise bei einer Zeit von 5 Minuten, ein hoher Reifegrad der nanokristallinen Zweiphasenstruktur erzielt.

Der Einfluß der Abkühlraten ist eher gering, wobei konstante,möglichst hohe Abkühlraten bevorzugt sind. Voraussetzung ist allerdings ein definierter und immer gleicher Ablauf der Abkühlphase. Beispielsweise haben sich Abkühlraten zwischen ungefähr 1 K/min und ungefähr 20 K/min als geeignet erwiesen. Eventuelle Einflüsse sind durch eine geringfügige Korrektur der Längsfeldtemperatur ausgleichbar. Dies gilt vor allem dann, wenn die Kristallisationswärmebehandlung nicht in einem feldfreien Zustand sondern in einem angelegten magnetischen Querfeld vorgenommen wird. Bei Verwendung eines angelegten magnetischen Querfeldes bei der Kristallisationsvorbehandlung kann in der anschließenden Längsfeldphase die Längsanisotropie K_{U} sehr genau eingestellt werden, so dass der dynamische Resthub ΔB_{RS} und die Ummagnetisierungsverluste P_{fe} sehr genau eingestellt werden können. Ferner wird dadurch die Möglichkeit von Streuungen während der Glühung der gestapelten Magnetkerne deutlich reduziert.

Die uniaxiale Längsanisotropie K_{U} wird im Längsfeldplateau eingestellt. Wie bei der hier zugrunde liegenden Erfindung festgestellt wurde, lässt sich die Größe der induzierten uniaxialen Längsanisotropie durch die Höhe der Feldtemperatur aber auch durch die Dauer der Feldwärmebehandlung und die Stärke des angelegten Magnetfeldes weiträumig einstellen. Eine hohe Längsfeldtemperatur T_{LF} führt zu großen K_{U}, das heißt zu kleinen dynamischen Resthüben ΔB_{RS} führt. Eine niedrige Längsfeldtemperatur bewirkt das Gegenteil. Der genaue Zusammenhang geht aus der eingangs schon erwähnten Figur 1 hervor.

Während der Temperatureinfluß auf K_{U} kinetikbedingt stark ist, ist der Einfluß der Haltedauer oberhalb gewisser Zeiten eher gering.

Des Weiteren wird die Höhe von K_{U} durch die Stärke des Längsfeldes beeinflußt, wobei K_{U} stetig mit der Längsfeldstärke zunimmt. Voraussetzung zur Herstellung einer "guten" rechteckigen Z-Schleife mit kleiner Koerzitivfeldstärke bei gleichzeitig hoher Remanenz ist, das der Magnetkern während der Temperung an jeder Stelle bis zur Sättigungsinduktion aufmagnetisiert ist. Typisch sind dabei Längsfeldstärken von ungefähr 10 bis ungefähr 20 A/cm, wobei die zum Erreichen der Sättigung nötige Feldstärke H um so höher ist, je inhomogener die geometrische Qualität des eingesetzten Bandes ist. Allerdings lassen sich befriedigende Z-Schleifen auch schon mit einer Längsfeldstärke von 5 A/cm oder sogar noch weniger erreichen. Im Falle eines verschwindenden Längsfeldes liegen statische Remanenzen zu Sättigungsverhältnisse von B_{R}/B_{S} > 60% vor, die mit steigender Frequenz schnell zunehmen. Demzufolge können bei hohen Frequenzen, z. B. 100 kHz oder darüber, auch in diesem Fall niedrige Verluste in Kombination mit kleinen Resthüben erreicht werden.

Es liegt im Rahmen der vorliegenden Erfindung, zwei aufeinanderfolgende Wärmebehandlungen durchzuführen. Dies ist in der Figur 3b dargestellt, die zwei aufeinanderfolgende Wärmebehandlungen zeigt und in ihrem Effekt analog zu der in der Figur 3a gezeigten Wärmebehandlung ist. Die Figuren 3a und 3b beziehen sich beide auf dieselbe Legierung. Die erste Wärmebehandlung dient dabei der Ausbildung der eigentlichen nanokristallinen Legierung mit nanokristallinen Körnern < 100 nm und einer Voluminafüllung von mehr als 30%. Die zweite Wärmebehandlung erfolgt im "Längsfeld". Diese zweite Wärmebehandlung kann bei einer niedrigeren Temperatur als die erste Wärmebehandlung erfolgen und dient zur Ausbildung der Anisotropieachse längs zur Bandrichtung. Alternativ dazu wird in ein- und derselben Wärmebehandlung zunächst die nanokristalline Legierungsstruktur ausgebildet und anschließend die Anisotropieachse längs zur Richtung des Legierungsbandes induziert. (vgl. Figur 3a).

Daneben lässt sich der Anisotropiebereich aber auch mit Hilfe einer wohl definierten, an die jeweilige Legierungszusammensetzung genau angepassten Abfolge von feldfreier Behandlung und/oder Behandlung im Feld, das zeitweise längs und quer zur Richtung des geregelten Bandes stehen kann, erweitern und fein abstimmen.

Werden besonders alterungsstabile Rechteckschleifen mit annähernd idealer Remanenz, d. h. ΔB_{RS} ≈ 0, benötigt, kann die Erzeugung der nanokristallinen Phase und die Ausbildung der Anisotropieachse auch gleichzeitig erfolgen. Hierzu wird der Magnetkern auf die Zieltemperatur erhitzt, dort bis zur Ausbildung der nanokristallinen Struktur gehalten und danach wieder auf Raumtemperatur abgekühlt. Je nach angestrebter Höhe der Längsanisotropie wird das Längsfeld entweder während der gesamten Wärmebehandlung angelegt oder erst nach Erreichen der Zieltemperatur oder sogar noch später eingeschaltet. Insgesamt werden bei dieser Art der Feldwärmebehandlung hohe Kᵤ-Werte erreicht, die zu vergleichsweise großen Anteilen anormaler Wirbelstromverluste führen, weshalb sich derartige ausgeführte Transduktoren bevorzugt für niedrigere Frequenzen eignen.

Das Erhitzen auf die Zieltemperatur erfolgt möglichst schnell, d. h. zum Beispiel mit einer Rate zwischen 1°C/Min bis 15°C/Min. Zur Erzielung eines inneren Temperaturausgleichs im Magnetkern aber auch einer besonders feinen und dichten Kornstruktur kann dabei im und/oder unter dem Temperaturbereich der einsetzenden Kristallisation, d. h. also unterhalb der Kristallisationstemperatur, z. B. ab 460°C eine verzögerte Aufheizrate von weniger als 1°C/Min oder sogar ein mehrmenütiges "Temperaturplateau" eingelegt werden.

Der Magnetkern wird dann beispielsweise zwischen 4 Minuten und 8 Stunden auf der Zieltemperatur um 550°C gehalten, um ein möglichst kleines Korn mit homogener Korngrößenverteilung und kleinen Intergranularabständen zu erreichen. Die Temperatur wird dabei um so höher gewählt, je niedriger der Siliziumgehalt in der Legierung ist. Dabei stellt beispielsweise das Einsetzen der Bildung von unmagnetischen Eisen-Bor-Phasen oder das Wachsen von Oberflächenkristalliten auf der Bandoberfläche eine Obergrenze für die Zieltemperatur dar.

Zur Einstellung der Anisotropieachse und damit der möglichst rechteckigen Hystereseschleife wird der Magnetkern dann zwischen 0,1 und 8 Stunden unterhalb der Curietemperatur T_{C}, d. h. also zwischen 260°C und 590°C beispielsweise, bei eingeschaltetem longituginalem Magnetfeld gehalten. Die hierbei induzierte uniaxiale Anisotropie Kᵤ längs zur Bandrichtung ist um so größer, je höher die Temperatur im Längsfeld gewählt wird. Der Resthub ΔB_{RS} nimmt dabei durch Anwachsen der Remanenz kontinuierlich ab, so dass bei den niedrigsten Temperaturen die größten Werte entstehen. Invers dazu steigen die Ummagnetisierungsverluste an. Anschließend wird der Magnetkern mit 0,1°C/Min bis 20°C/Min im anliegenden Längsfeld auf Raumtemperatur nahe Werte von beispielsweise 25°C oder 50°C abgekühlt. Dies ist einerseits aus wirtschaftlichen Gründen vorteilhaft, andererseits darf aus Gründen der Stabilität der Hystereseschleife unterhalb der Curietemperatur nicht feldfrei abgekühlt werden.

Die Feldstärke des in Richtung des gewickelten Legierungsbandes angelegten Magnetfeldes, des Längsfeldes, ist derart gewählt, dass es deutlich größer ist als die zum Erreichen der Sättigungsinduktion B_{S} in dieser Richtung des Magnetkerns notwendige Feldstärke. Beispielsweise wurden bereits mit Magnetfeldern H > 0,9 kA/m gute Ergebnisse erzielt, wobei hier bekannt wurde, dass die induzierte Anisotropie stetig mit dem Längsfeld zunimmt.

Nach der Wärmebehandlung wird der Magnetkern verfestigt. Je nach verfügbarem Volumen, thermischen Verhältnissen oder mechanischer Spannungsempfindlichkeit würde beispielsweise durch Tränken, Beschichten oder Umhüllen mit geeigneten Kunststoffmaterialien wie beispielsweise harten Epoxidschichten oder weichen Xylilene-Schichten versehen und danach verkapselt. Derartig fertiggestellte Transduktorkerne können dann mit jeweils mindestens einer Wicklung versehen werden. Die Verwendung weicher, volumensparender Fixierungen wird dabei trotz großer Drahtstärken durch die weitgehende Magnetostriktionsfreiheit der als bevorzugt angegebenen Legierungsbereiche ermöglicht.

Die Erfindung wird im folgenden anhand mehrerer Ausführungsbeispiele eingehend diskutiert. Die in den Ausführungsbeispielen diskutierten unterschiedlichen Wärmebehandlungen werden mittels den beigefügten Figuren veranschaulicht.

### Erstes Ausführungsbeispiel:

Besonders gute physikalische Ergebnisse wurden mit einem spannungsfrei gewickelten Magnetkern mit Abmessungen 30 x 20 x 10 mm³ aus der Legierung Fe_{73,42}Cu_{0,99}Nb_{2,98}Si_{15,76}B_{6,85} erzielt, wobei dessen effektive Rauhtiefe Rₐ(eff) der Bandoberfläche 4,5% betrug. Die mittlere Banddicke lag bei 20,7 µm.

Die Figuren 4a und 4b zeigen dabei das Temperatur-/Zeitprofil der angewandten Wärmebehandlungen. Zunächst wurden die Magnetkerne mit einer Aufheizrate von 7 K/min auf eine Temperatur von ca. 450°C aufgeheizt. Ein Magnetfeld war dabei nicht angelegt. Danach wurde die Aufheizrate auf ungefähr 0,15 K/min verzögert, um eine undefinierte Überhitzung des Magnetkernes in Folge einer exothermen Wärmeentwicklung bei der dann einsetzenden Nanokristallisation zu vermeiden. Mit dieser relativ niedrigen Aufheizrate von 0,15 K/min wurde bis auf eine Temperatur von ungefähr 500°C weiter aufgeheizt. Danach wurden mit einer Aufheizrate von 1 K/min auf ein Endtemperaturplateau von 565°C weiter aufgeheizt. Der Magnetkern wurde bei dieser Temperatur von 565°C ungefähr 1 Stunde gehalten. Bei diesem Temperaturplateau reifte das Legierungsgefüge, bis die kristallinen Körner einen Volumenanteil in der amorphen Legierungsmatrix erreicht hatten, bei der die Magnetostriktion nahezu verschwunden war. Danach wurde mit einer Abkühlrate von ungefähr 5 K/min auf eine Temperatur von ungefähr 390°C abgekühlt. Bei Erreichen der Temperatur von 390°C wurde ein magnetisches Längsfeld H_{LF} von ungefähr 15 A/cm eingeschaltet. Der Magnetkern wurde 5 Stunden bei dieser Temperatur in diesem sogenannten Längsfeldplateau belassen. Dadurch wurde die uniaxiale Längsanisotropie K_{U} eingestellt. Anschließend wurde der Magnetkern mit einer Abkühlrate von 5 K/min auf Raumtemperatur abgekühlt. Die Figur 4b zeigt die eben diskutierte Wärmebehandlung "modular", das heißt die feldlose Kristallisationsbehandlung und die Wärmebehandlung im magnetischen Längsfeld waren zeitlich getrennt, wobei nach der Kristallisationswärmebehandlung der Magnetkern auf Raumtemperatur abgekühlt worden war.

Nach der einstündigen Wärmebehandlung bei einer Temperatur von ca. 565°C wies der Magnetkern eine Magnetostriktion λₛ = 0,12 ppm auf, was praktisch Magnetostriktionsfreiheit bedeutete. Die nach der anschließenden fünfstündigen Behandlung bei T_{LF} = 390°C in einem Längsfeld der Stärke 1,5 kA/m sich einstellende Längsanisotropie bewirkte einen induktiven Resthub ΔB_{RS} = 63 mT mit Ummagnetisierungsverlusten von P_{fe} = 85 W/kg (gemessen bei einer Frequenz von 50 kHz und einem Magnetfeld von 0,4 T).

Aufgrund seiner fast perfekt abgeglichenen Magnetostriktion und einer einseitig auf der Bandunterseite aufgebrachten Isolation mit Magnesiumoxid verschlechterten sich die Magnetwerte des Magnetkerns auch nach einer Beschichtung mit einer volumensparenden und gut wärmeableitenden Epoxiewirbelsinterschicht nicht. Dieser Magnetkern wurde mit einem Kupferdraht der Stärke 4 x 0,8 mm mit 6 Windungen bewickelt. Ein mit 120 kHz getaktetes Schaltnetzteil der Ausgangsleistung 275 Watt zeigte mit diesem Transduktorelement bei der maximalen Leistungsentnahme von 150 Watt des direkt geregelten 5 Volt-Ausgangs eine völlig stabile Ausgangsspannung am transduktorgeregelten 3,3 Volt-Ausgang.

Ein etwas kleinerer, aber sonst identischer Magnetkern der Abmessung 20 x 12,5 x 8 wurde in besagtes Schaltnetzteil unter einer Last von 20 Watt am 3,3-Volt-Ausgang eingebaut. Es stellte sich jedoch eine starke Überhitzung des Magnetkerns im Transduktor ein, da dieser aufgrund seines um einen Faktor 1,7 kleineren Eisenquerschnitts durch die zu hohe Spannungs-/Zeit-Fläche zu stark ausgesteuert wurde. Demzufolge war das Schaltnetzteil nicht voll funktionsfähig.

### 2. Ausführungsbeispiel:

Es wurde ein spannungsfrei gewickelter Magnetkern mit derselben Legierungszusammensetzung und denselben Abmessungen wie im ersten Ausführungsbeispiel genommen, allerdings wurde zur Absenkung der Ummagnetisierungsverluste P_{fe} für eine kürzere Zeit von 2 Stunden eine erniedrigte Längsfeldtemperatur von ca. 315°C gewählt. Diese Wärmebehandlung ist in der Figur 5a dargestellt. Die Figur 5b zeigt wiederum dieselbe Wärmebehandlung in modularer Form, wie sie im ersten Ausführungsbeispiel in ihren Grundzügen diskutiert wurde.

Die sich durch die auf 2 h verkürzte Haltezeit und erniedrigte Längsfeldtemperatur von ca. 315°C ergebenden Ummagnetisierungsverluste P_{fe} lagen nun bei nur noch 62 Watt/kg. Allerdings erhöhte sich der dynamische Resthub ΔB_{RS} auf 137 mT.
In der Folge wurde die damit verbundene Totzeit des Transduktorreglers zu groß, weshalb die Ausgangsspannung des 3,3-Volt-Netzteilausgangs unter einer Last von 10 Watt bei gleichzeitig fast leerlaufendem, direkt geregelten 5-Volt-Ausgang zusammenbrach.

### 3. Ausführungsbeispiel:

Der Einsatz von Leistungsdioden mit erhöhtem Recovery-Strom beim Übergang in die Sperrichtung macht eine wohldefinierte Erhöhung der Koerzitivfeldstärke von Transduktorreglern nötig. Aus diesem Grund wurde ein Magnetkern, der die identische Legierungszusammensetzung aus dem ersten Ausführungsbeispiel aufwies und dieselben Abmessungen aufwies mit einer einstufigen Wärmebehandlung bei einer Temperatur von ungefähr 575°C in einem magnetischen Längsfeld der Stärke H_{LF} = 30 A/cm auf maximale Längsanisotropie K_{U} getempert. Damit wurde ein sehr kleiner dynamischer Resthub ΔB_{RS} = 25 mT erreicht, wogegen die Ummagnetisierungsverluste P_{fe} bei 50 kHz/0,4 T bis auf 160 Watt/kg anwuchsen. Wegen der überhöhten Ummagnetisierungsverluste mußte der Transduktorkern zur Reduzierung der Aussteuerung bei gleichbleibender Spannung/Zeit-Fläche auf die Abmessung 30 x 20 x 17 mm³ vergrößert werden. Die angewendete Wärmebehandlung ist in der Figur 6 dargestellt.

Die Figur 6 zeigt eine Längsfeldbehandlung auf möglichst hohen Wert von Kᵤ.

Die Figur 7 zeigt eine Wärmebehandlung auf kleinen Kᵤ-Wert. Diese Wärmebehandlung könnte analog zu Figur 5b in 2 Stufen, mit oder ohne Querfeld durchgeführt werden.

Die Figur 8 zeigt eine Wärmebehandlung zur Einstellung eines kleinen Resthubes trotz unvollständig abgeglichener Magnetostriktion.

Unabhängig jedoch vom Recovery-Effekt sind solche Transduktoren mit hoher Längsanisotropie und kleinem Resthub gut geeignet zum Einsatz bei Frequenzen knapp oberhalb des Hörbarkeitsbereiches, wie sie z. B. in - häufig als Hilfsbetriebeumrichter bezeichneten - dezentralen Bordstromversorgungen auftreten.
In vielfacher Anzahl benötigte, mit Transduktoren geregelte Stromversorgungen die sich aus der Hauptversorgung ableiten sind z. B. für die moderne Bahntechnik, aber vor allem auch in Flugzeugen denkbar. In diesen Fällen ist die vergleichsweise hohe Sättigungsinduktion nanokristalliner Legierungen von mehr als 1,1 T von großem Vorteil, da die hohe Aussteuerbarkeit eine Reduktion an Eisenquerschnitt und damit an Kerngewicht zuläßt. Dieser Vorteil wird dadurch noch vergrößert, dass der Kern mit einer gut wärmeableitenden Epoxibeschichtung versehen werden kann. Dies ist letztlich nur aufgrund des sehr kleinen Betrages der Sättigungsmagnetostriktion möglich ohne dass sich der Resthub nennenswert erhöht. Darüber hinaus ist vor allem in Bordnetzteilen von Flugzeugen, die schnellen und starken Temperaturwechseln ausgesetzt sind, der in Fig. 9 dargestellte günstige Temperaturgang des Legierungssystems von Vorteil.

### 4. Ausführungsbeispiel:

Zur Erzielung eines volumenoptimierten Transduktorreglers mit minimalen Ummagnetisierungsverlusten für den Einsatz bei sehr hohen Taktfrequenzen, wie sie beispielsweise in PC-Schaltnetzteilen üblich sind, wurde ein spannungsfrei gewickelter Magnetkern mit 30 x 20 x 10 mm³ aus der Legierung Fe_{73,31}Cu_{0,99}Nb_{2,98}Si_{15,82}B_{6,90} verwendet, wobei dessen effektive Rauhtiefe Rₐ(eff) bei 7,8% lag. Die mittlere Banddicke lag bei 16,9 µm.

Aufgrund der relativ hohen effektiven Rauhtiefe und der geringen Dicke des Bandes waren die Ummagnetisierungsverluste P_{fe} bei 50 kHz/0,4 T vergleichsweise niedrig und lagen bei 55 Watt/kg, was den Magnetkern auch bei einer hohen Taktfrequenz von 200 kHz oder mehr einsetzbar machte. Allerdings führte die kleine uniaxiale Anisotropie K_{U} trotz bestehender nahezu vollständiger Magnetostriktionsfreiheit zu einer gewissen Verspannungsempfindlichkeit, die einen Schutztrog im Gehäuse erforderte, was mit geometrischen und thermischen Nachteilen verbunden war.

### 5. Ausführungsbeispiel:

Wegen der hervorragenden Herstellbarkeit der Legierung Fe_{74,4}Co_{1,1}Cu₁Nb₃Si_{12,5}B₈ und der damit verbundenen sehr niedrigen effektiven Rauhtiefen wurden auch spannungsfrei gewickelte Magnetkerne aus dieser Legierung mit Abmessungen 30 x 20 x 10 mm³ hergestellt. Die dabei erzielte effektive Rauhtiefe Rₐ(eff) der Bandoberfläche betrug 2,2%. Die mittlere Banddicke lag bei 23,4 µm.

Die nach der Kristallisationswärmebehandlung bei 556°C vorliegende Sättigungsmagnetostriktion λ_{S} betrug ungefähr 3,7 ppm und war demnach unvollständig abgeglichen. Um trotzdem noch hinreichend kleine Resthubwerte ΔB_{RS} zu erhalten, wurde der Magnetkern zur Einstellung eines maximalen uniaxialen Anisotropie K_{U}-Wertes auch bei dieser Temperatur im Längsfeld getempert. Das Ergebnis war ein sehr niedriger Resthub von ΔB_{RS} von 23 mT und von Ummagnetisierungsverlusten P_{fe} bei 50 kHz/0,4 T von 220 Watt/kg.

Darüber hinaus traten bei Frequenzen um 30 kHz und um 120 kHz überhöhte Ummagnetisierungsverluste auf, die auf magnetoelastische Resonanzeffekte zurückzuführen waren. Die so hergestellten Magnetkerne können in wirtschaftlicher Weise nur für vergleichsweise niedrige Frequenzen eingesetzt werden, die außerhalb dieser magnetoelastischen Resonanzen liegen. Würde man unter diesen Bedingungen andere Betriebsbedingungen nehmen, würde dies zu einer Überhitzung der Transduktorregler und damit zu einer Zerstörung der Transduktorregler führen.

### 6. Ausführungsbeispiel:

In analoger Weise wie im ersten Ausführungsbeispiel und im fünften Ausführungsbeispiel wurden Magnetkerne aus der Legierung Fe_{74,5}Cu₁Nb₃Si_{14,5}B₇ hergestellt. Die Sättigungsmagnetostriktion λ_{S} betrug hier ungefähr 1,8 ppm. Die Magnetkerne wurden mit fest härtendem Kunststoff umhüllt, so dass eine mechanische Verspannung induziert wurde. Bei Frequenzen von < 100 kHz führte dies zu einer Erhöhung des dynamischen Resthubes ΔB_{RS}. Bei einer Frequenz von ungefähr 10 kHz ergab sich ein Resthub von ungefähr 128 mT. Bei Frequenzen oberhalb 100 kHz war der dynamische Resthub nur unwesentlich gegenüber dem Magnetkern aus dem ersten Ausführungsbeispiel erhöht. Insbesondere ergab sich nach Einbau in das geschaltete Netzteil aus dem Ausführungsbeispiel 1 die gleiche Charakteristik.

Eine besonders innovative Verwendung von Transduktorreglern gemäß der vorliegenden Erfindung ist die in Netzteilen für Kfz-Bordnetze, bei denen das Bordnetz auf 42 Volt umgestellt ist. Diese Bordnetze weisen in der Regel verschiedene Spannungsebenen auf. In einer Applikation wurden 12 Volt/500 Watt aus der 42 Volt/3 Kilowatt-Versorgung über einen transduktorgeregelten Kreis realisiert. Der Ausgang war dabei dauerkurzschlußfest bei einer Arbeitsfrequenz von 50 kHz und einer Umgebungstemperatur von 85°C im Motor einer Verbrennungskraftmaschine. Zum Einsatz kam ein Magnetkern mit den Abmessungen von 40 x 25 x 20 mm³, der in einem Kunststofftrog mit 18 Windungen versehen war. Die Bauform war offen mit einer Bewicklung von 3 x 1,3 mm Kupferlackdraht.

Neue Antriebskonzepte bedienen sich elektrischer Antriebe zur Stromgewinnung. So sind beispielsweise seit längerer Zeit Brennstoffzellen im Gespräch. Hier hat man in der Regel wassergekühlte Kühlkörper, da die Brennstoffzellen zum Erzielen eines optimalen Wirkungsgrades auf ca. 60°C gehalten werden müssen. Diese Kühlsysteme kann man für die 12 Volt/42 Volt-Versorgungen zur Reduzierung des Gewichtes bzw. des Bauvolumens mitbenutzen. Hierzu wurde bei einem Netzteil mit den bereits genannten Daten ein Magnetkern mit den Abmessungen 38 x 28 x 15 mm³ mit gut wärmeableitender Epoxidharzummantelung verwendet. Der Magnetkern wurde mit 46 Windungen aus 2 x 1,3 mm Kupferlackdraht versehen und in ein Aluminiumgußgehäuse eingebracht. Der Magnetkern wurde im Aluminiumgußgehäuse wieder mit einem gut wärmeableitenden Epoxidverguß versehen. Durch diese Gehäuse-/Vergußkombination wurde eine sehr gute Kühlkörperanbindung erzielt, was allerdings nur durch den erfindungsgemäßen, verwendeten fast magnetostriktionsfreien Magnetkern ermöglicht worden ist.

Die beigefügten drei tabellarischen Dimensionierungsbeispiele geben typische Dimensionierungen von erfindungsgemäßen Transduktorreglern aus der Legierung aus den Ausführungsbeispielen 1 und 2 für die diskutierten Anwendungsschaltungen wieder. Mit besonderem Augenmerk wurden Computerschaltnetzteile, das heißt PC-Schaltnetzteile sowie Server-Schaltnetzteile, betrachtet, welche in der Praxis üblicherweise als Eintaktdurchflußschaltungen bei Schaltfrequenzen zwischen 70 und 200 kHz ausgeführt sind.

Beispiel 1: transduktorgeregelte, kurzschlußfeste Nebenspannung U1 eines PC-Schaltnetzteils, f = 150 kHz, Umgebungstemperatur 45°C, d.h. max. Übertemperatur des Transduktorreglers = 75 K. Max. Tastverhältnis τ = 0,5, Mindestübertragerausgangsspannung 24 V.

| Leistung | U₁ | I₁ | Magnetkern | N | d_{Cu} |
|---|---|---|---|---|---|
| P = 20 W | 3,3 V | 6 A | 10x7x4, 5 mm (m_{Fe} = 1,06 g) | 13 | 0,80 mm |
| P = 33 W | 3,3 V | 10 A | 12,5x10x5 mm (m_{Fe} = 1,30 g) | 13 | 2 x 0,80 mm |
| P = 75 W | 5 V | 15 A | 16x12,5x6 mm (m_{Fe} = 2,76 g) | 15 | 3 x 0,80 mm |

Beispiel 2: transduktorgeregelte kurzschlußfeste Ausgangsspannung eines Server-Schaltnetzteils, f = 100 kHz, Umgebungstemperatur 60°C, max. Tastverhältnis τ = 0,3, Mindestübertragerausgangsspannung 23 V. Realisiert wurden 2 Lösungen:

| Leistung | U₁ | I₁ | Magnetkern | N | d_{Cu} |
|---|---|---|---|---|---|
| P = 100 W | 3,3 V | 30 A | 16x10x6 mm, (m_{Fe} = 4,32 g) | 6 | 4 x 0,80 mm |
| P = 100 W | 3,3 V | 30 A | 16x12,5x6 mm, (m_{Fe} = 2,76 g) | 8 | 4 x 0,90 mm |

Beispiel 3: transduktorgeregelte kurzschlußfeste Ausgangsspannung eines Leistungsnetzteils, f = 50 kHz, Umgebungstemperatur 45°C, max. Tastverhältnis τ = 0,5, Mindestübertragerausgangsspannung 40 V.

| Leistung | U₁ | I₁ | Magnetkern | N | d_{Cu} |
|---|---|---|---|---|---|
| P = 220 W | 12 V | 18 A | 19x15x10 mm (m_{Fe} = 6,3 g) | 16 | 3 x 0,85 mm |
| P = 380 W | 12 V | 32 A | 25x20x10 mm, (m_{Fe} = 10,4 g) | 16 | 5 x 0,90 mm |
| P = 500 W | 12 V | 42 A | 30x20x10 mm, (m_{Fe} = 23,1 g) | 12 | 8 x 0,80 mm |

Erfindungsgemäß wird also eine volumenoptimierte Transduktordrossel geschaffen, die niedrige Verluste und eine hohe Sättigungsinduktion aufweist. Bei der Herstellung des Magnetkerns für einen Transduktor werden erfindungsgemäß gezielt Querfeld- und/oder Längsfeldbehandlungen im Rahmen der Wärmebehandlung zur Einstellung des funktionalen Zusammenhanges zwischen Ummagnetisierungsverlusten und dynamischem Resthub in einer der Anwendung optimal angepaßten Dosierung und Kombination eingesetzt. Im Mittelpunkt steht dabei eine betragsmäßige Steuerung der unaxialen Längsisotropie mit Hilfe der Variation der Längsfeldtemperatur und/oder einer geschickten Kombination aus Querfeld- und Längsfeldbehandlung.

Nach einer Wärmebehandlung, die genau auf die jeweilige Zusammensetzung abzustimmen ist, besitzt eine dem Magnetkern zugrundeliegende Legierung eine feinkristalline Struktur mit einem metallografischen Korn von beispielsweise der mittleren Größe D < 100nm und einer Volumenerfüllung von beispielsweise mehr als 30%, eine möglichst rechteckige Hystereseschleife bei gleichzeitig niedrigen Ummagnetisierungsverlusten sowie eine gegenüber dem ungetemperten Zustand stark reduzierte Magnetostriktion von |λₛ| < 3ppm. Darüber hinaus liegt die Sättigungsinduktion auf einem mit anderen magnetostriktionsarmen Legierungen nicht erreichbaren Wert von z.B. Bₛ = 1,1...1,5 Tesla (T).

Ein weiterer Vorteil der vorliegenden Erfindung sind die in Figur 9 exemplarisch dargestellten äußerst schwachen und fast linearen Temperaturgänge von Resthub und Ummagnetisierungsverlusten bei diesem Legierungssystem. Dabei ist der negative Temperaturgang der Ummagnetisierungsverluste besonders günstig.

Die guten Temperatur- und Alterungseigenschaften auf diese Weise hergestellter Kerne erlauben einen Einsatz bis zu 160°C, da anfänglich nur niedrige Verluste auftreten, so dass eine stärkere Alterung in Kauf genommen werden kann. Dies steht im Widerspruch zur bisher vorherrschenden Meinung, nach der bei nanokristallinen Legierungen allgemein von einer oberen Anwendungsgrenztemperatur von maximal 130°C ausgegangen wurde. So kann beispielsweise ein in Figur 1 gezeigter konventioneller Transduktorkern bei einer Frequenz von 100kHz und einer Aussteuerung von Bₘₐₓ = 0,2T Verluste von P_{fe} > 140W/kg aufweisen. Eine weitere Verlusterhöhung infolge Alterung kann daher in diesem Fall nicht mehr hingenommen werden.

Aufgrund der a priori kleineren Verluste bei der vorliegenden Erfindung und damit der höheren Anwendungsgrenztemperatur wird die Anwendung solcher Kerne auch bei Transduktoren im allgemeinen und insbesondere bei Transduktoren für die Anwendung bei hohen Betriebstemperaturen ermöglicht. So können beispielsweise Transduktorregler realisiert werden, die in Kraftfahrzeugen oder industriellen Antrieben zum Einsatz kommen und dabei beispielsweise in Rahmen einer Motorsteuerung direkt am Motor angebracht werden. Die Betriebstemperaturen sind dort aufgrund der unmittelbaren Nähe zum Motor und der vollständigen Verkapselung der Motorsteuerung in der Regel weitaus höher, als dies die Arbeitsgrenztemperaturen der bisher bekannten Kerne zuließ. Bevorzugt wird dabei vorgesehen, dass die Bewicklung des Transduktorkerns mit einem elektrischen Leiter mit entsprechendem Temperaturindex nach DIN 172 ausgelegt ist.

## Patentansprüche

1. Verfahren zum Herstellen eines Magnetkernes für eine Transduktordrossel bei welchem die Transduktordrossel einem Magnetkern aus einer nanokristallinen Legierung aufweist, bei der die Legierung die Zusammensetzung FeₐCo_{b}Cu_{c}M'_{d}SiₓB_{y}M"_{z}, hat und M' ein Element aus der Gruppe V, Nb, Ta, Ti, Mo, W, Zr, Hf oder eine Kombination aus diesen bezeichnet und wobei M" ein Element aus der Gruppe C, P, Ge, As, Sb, In, O, N oder eine Kombination aus diesen bezeichnet, und die folgenden Bedingungen gelten: $a + b + c + d + x + y + z = 100 % ist , mit a = 100 % - b - c - d - x - y - z , 0 \leq b \leq 15 , 0 , 5 \leq c \leq 2 , 0 , 1 \leq d \leq 6 , 2 \leq x \leq 20 , 2 \leq y \leq 18 , 0 \leq z \leq 10 und x + y > 18 ;$
und bei der der Magnetkern eine möglichst rechteckige Hystereseschleife aufweist und eine Sättigungsmagnetostriktion |λ_{S}| < 3 ppm aufweist, mit folgenden Schritten:
• Gießen eines dünnen Bandes aus einer amorphen Legierung;
• Spannungsfreies Wickeln des dünnen Bandes zu einem Magnetkern;
• Aufheizen des Magnetkernes auf eine erste Zieltemperatur, die oberhalb der Kristallisationstemperatur der amorphen Legierung liegt, mit einer Aufheizrate zwischen 1 K/min und 20 K/min;
• Halten des Magnetkernes bei der ersten Zieltemperatur für eine Dauer von 8 Stunden oder kürzer;
• Abkühlen des Magnetkernes auf eine zweite Zieltemperatur, die unterhalb der Curietemperatur der Legierung und unterhalb der Kristallisationstemperatur der amorphen Legierung liegt, mit einer Abkühlrate zwischen 1 K/min und 20 K/min;
• Halten des Magnetkernes bei der zweiten Zieltemperatur für eine Dauer von 8 Stunden oder kürzer unter einem magnetischen Längsfeld H > 0,5 kA/m;
• Abkühlen des Magnetkernes auf Raumtemperatur;

2. Verfahren zum Herstellen eines Magnetkernes für eine bei welchem die Transduktordrossel einem Magnetkern aus einer nanokristallinen Legierung aufweist, bei der die Legierung die Zusammensetzung FeₐCo_{b}Cu_{c}M'_{d}SiₓB_{y}M"_{z}, hat und M' ein Element aus der Gruppe V, Nb, Ta, Ti, Mo, W, Zr, Hf oder eine Kombination aus diesen bezeichnet und wobei M" ein Element aus der Gruppe C, P, Ge, As, Sb, In, O, N oder eine Kombination aus diesen bezeichnet, und die folgenden Bedingungen gelten: $a + b + c + d + x + y + z = 100 % ist , mit a = 100 % - b - c - d - x - y - z , 0 \leq b \leq 15 , 0 , 5 \leq c \leq 2 , 0 , 1 \leq d \leq 6 , 2 \leq x \leq 20 , 2 \leq y \leq 18 , 0 \leq z \leq 10 und x + y > 18 ;$
und bei der der Magnetkern eine möglichst rechteckige Hystereseschleife aufweist und eine Sättigungsmagnetostriktion |λ_{S}| < 3 ppm aufweist, mit folgenden Schritten: Transduktordrossel mit folgenden Schritten:
• Gießen eines dünnen Bandes aus einer amorphen Legierung;
• Spannungsfreies Wickeln des dünnen Bandes zu einem Magnetkern;
• Aufheizen des Magnetkernes auf eine erste Zieltemperatur, die oberhalb der Kristallisationstemperatur der amorphen Legierung liegt, mit einer Aufheizrate zwischen 1 K/min und 20 K/min;
• Halten des Magnetkernes bei der ersten Zieltemperatur für eine Dauer von 8 Stunden oder kürzer;
• Abkühlen des Magnetkernes auf Raumtemperatur;
• Aufheizen des Magnetkernes auf eine zweite Zieltemperatur, die unterhalb der Curietemperatur der Legierung und unterhalb der Kristallisationstemperatur der amorphen Legierung liegt, mit einer Abkühlrate zwischen 1 K/min und 20 K/min;
• Halten des Magnetkernes bei der zweiten Zieltemperatur für eine Dauer von 8 Stunden oder kürzer unter einem magnetischen Längsfeld H > 0,5 kA/m;
• Abkühlen des Magnetkernes auf Raumtemperatur;

3. Verfahren zum Herstellen eines Magnetkernes nach Anspruch 1 oder 2, **dadurch gekennzeichnet, dass** die zweite Zieltemperatur zwischen 290°C und 520°C liegt.

4. Verfahren nach Anspruch 1, **dadurch gekennzeichnet, dass** die gesamte Wärmebehandlung feldfrei durchgeführt wird.

5. Verfahren nach Anspruch 1, 2 oder 3, **dadurch gekennzeichnet, dass** das Aufheizen auf die erste Zieltemperatur in einem magnetischen Querfeld vorgenommen wird.

6. Verfahren nach Anspruch 5, **dadurch gekennzeichnet, dass** das Halteplateau und/oder die nachfolgende Abkühlphase in einem magnetischen Querfeld vorgenommen wird.

7. Verfahren nach einem der Ansprüche 1 bis 5, **dadurch gekennzeichnet, dass** das Aufheizen auf die erste Zieltemperatur bis zu einer Temperatur von ca. 450 C mit einer Aufheizrate zwischen 1 K/min und 20 K/min erfolgt und danach mit einer Aufheizrate von ca. 0,15 K/min erfolgt.

8. Transduktordrossel mit einem Magnetkern aus einer nanokristallinen Legierung, erhältlich nach dem Verfahren gemäß Ansprüche 1 oder 2, bei der die Legierung die Zusammensetzung FeₐCo_{b}Cu_{c}M'_{d}SiₓB_{y}M"_{z}, hat und M' ein Element aus der Gruppe V, Nb, Ta, Ti, Mo, W, Zr, Hf oder eine Kombination aus diesen bezeichnet und wobei M" ein Element aus der Gruppe C, P, Ge, As, Sb, In, O, N oder eine Kombination aus diesen bezeichnet, und die folgenden Bedingungen gelten: $a + b + c + d + x + y + z = 100 % ist , mit a = 100 % - b - c - d - x - y - z , 0 \leq b \leq 15 , 0 , 5 \leq c \leq 2 , 0 , 1 \leq d \leq 6 , 2 \leq x \leq 20 , 2 \leq y \leq 18 , 0 \leq z \leq 10 und x + y > 18 ;$
und bei der der Magnetkern eine möglichst rechteckige Hystereseschleife aufweist und eine Sättigungsmagnetostriktion |λ_{S}| < 3 ppm aufweist.

9. Transduktordrossel nach Anspruch 8,
**dadurch gekennzeichnet, dass** die folgenden Bedingungen gelten: $0 \leq b \leq 0 , 5 , 0 , 8 \leq c \leq 1 , 2 2 \leq d \leq 4 , 14 \leq x \leq 17 , 5 \leq y \leq 12 mit 22 \leq x + y \leq 24.$

10. Transduktordrossel nach Anspruch 8 oder 9,
**dadurch gekennzeichnet,**
**dass** die Sättigungsmagnetostriktion |λ_{S}| < 0,2 ppm beträgt.

11. Transduktordrossel nach einem der Ansprüche 8 bis 10,
**dadurch gekennzeichnet,**
**dass** die effektive Rauhtiefe Rₐ(eff) zwischen 3 und 9 % beträgt.

12. Transduktordrossel nach Anspruch 11,
**dadurch gekennzeichnet,**
**dass** die effektive Rauhtiefe Rₐ(eff) zwischen 4 und 7 % beträgt.

13. Transduktordrossel nach einem der Ansprüche 8 bis 12, **gekennzeichnet durch** Verluste (P_{fe}) von kleiner 140W/kg bei einer Frequenz von ungefähr 100kHz und einer Induktionsamplitude von ungefähr 0,2 T.

14. Verwendung einer Transduktordrossel mit einem Magnetkern nach einem der Ansprüche 8 bis 13 in einem geschalteten Netzteil in einer Kraftfahrzeugspannungsversorgung.

## Claims

1. A method of manufacturing a magnetic core for a half-cycle transductor,
in which the half-cycle transductor has a magnetic core of a nanocrystalline alloy, in which the alloy has the composition FeₐCo_{b}Cu_{c}M'_{d}SiₓB_{y}M"_{z} and M' refers to an element from the group V, Nb, Ta, Ti, Mo, W, Zr, Hf or a combination thereof and wherein M" refers to an element from the group C, P, Ge, As, Sb, In, O, N or a combination thereof and the following conditions apply: $a + b + c + d + x + y + z = 100 % with a = 100 % - b - c - d - x - y - z , 0 \leq b \leq 15 , 0.5 \leq c \leq 2 , 0.1 \leq d \leq 6 , 2 \leq x \leq 20 , 2 \leq y \leq 18 , 0 \leq z \leq 10 and x + y > 18 ;$
and in which the magnetic core has as rectangular as possible a hysteresis loop
and has a saturation magnetostriction |λ_{S}| < 3 ppm, with the following steps:
• Casting a thin strip of an amorphous alloy;
• Unstressed winding of the thin strip to form magnetic core;
• Heating the magnetic core to a first target temperature, which lies above the crystallisation temperature of the amorphous alloy, at a heating rate of between 1 K/min and 20 K/min;
• Holding the magnetic core at the first target temperature for a period of eight hours or less;
• Cooling the magnetic core to a second target temperature, which lies below the Curie temperature of the alloy and below the crystallisation temperature of the amorphous alloy, at a cooling rate of between 1 K/min and 20 K/min;
• Holding the magnetic core at the second target temperature for a period of eight hours or less under a longitudinal magnetic field H > 0.5 kA/m;
• Cooling the magnetic core to room temperature.

2. A method of manufacturing a magnetic core for a half-cycle transductor
in which the half-cycle transductor has a magnetic core of a nanocrystalline alloy, in which the alloy has the composition FeₐCo_{b}Cu_{c}M'_{d}SiₓB_{y}M"_{z} and M' refers to an element from the group V, Nb, Ta, Ti, Mo, W, Zr, Hf or a combination thereof and wherein M" refers to an element from the group C, P, Ge, As, Sb, In, O, N or a combination thereof and the following conditions apply: $a + b + c + d + x + y + z = 100 % with a = 100 % - b - c - d - x - y - z , 0 \leq b \leq 15 , 0.5 \leq c \leq 2 , 0.1 \leq d \leq 6 , 2 \leq x \leq 20 , 2 \leq y \leq 18 , 0 \leq z \leq 10 and x + y > 18 ;$
and in which the magnetic core has as rectangular as possible a hysteresis loop and has a saturation magnetostriction |λ_{S}| < 3 ppm, with the following features:
• Casting a thin strip of an amorphous alloy;
• Unstressed winding of the thin strip to form magnetic core;
• Heating the magnetic core to a first target temperature, which lies above the crystallisation temperature of the amorphous alloy, at a heating rate of between 1 K/min and 20 K/min;
• Holding the magnetic core at the first target temperature for a period of eight hours or less;
• Cooling the magnetic core to room temperature;
• Heating the magnetic core to a second target temperature, which lies below the Curie temperature of the alloy and below the crystallization temperature of the amorphous alloy, at a cooling rate between 1 K/min and 20 K/min;
• Holding the magnetic core at the second target temperature for a period of 8 hours or less under a longitudinal magnetic field H > 0.5 kA/m;
• Cooling the magnetic core to room temperature.

3. A method of manufacturing a magnetic core as claimed in Claim 1 or 2, **characterised in that** the second target temperature lies between 290°C and 520°C.

4. A method as claimed in Claim 1, **characterised in that** the entire heat treatment is effected in the absence of a field.

5. A method as claimed in Claim 1, 2 or 3, **characterised in that** the heating to the first target temperature is effected in a transverse magnetic field.

6. A method as claimed in Claim 5, **characterised in that** the holding plateau and/or the subsequent cooling phase is effected in a transverse magnetic field.

7. A method as claimed in one of claims 1 to 5, **characterised in that** the heating to the first target temperature is effected up to a temperature of ca. 450°C at a heating rate between 1K/min and 20K/min and thereafter at a heating rate of ca. 0.15K/min.

8. A half-cycle transductor with a magnetic core of a nanocrystaline alloy produceable by the method in accordance with Claim 1 or 2, in which the alloy has the composition:
FeₐCo_{b}Cu_{c}M'_{d}SiₓB_{y}M"_{z} and M' refers to an element from the group V, Nb, Ta, Ti, Mo, W, Zr, Hf or a combination thereof and wherein M" refers to an element from the group C, P, Ge, As, Sb, In, O, N or a combination thereof and the following conditions apply: $a + b + c + d + x + y + z = 100 % with a = 100 % - b - c - d - x - y - z , 0 \leq b \leq 15 , 0.5 \leq c \leq 2 , 0.1 \leq d \leq 6 , 2 \leq x \leq 20 , 2 \leq y \leq 18 , 0 \leq z \leq 10 and x + y > 18 ;$
and in which the magnetic core has as rectangular as possible a hysteresis loop and has a saturation magnetostriction |λ_{S}| < 3 ppm.

9. A half-cycle tranductor as claimed in Claim 8, **characterised in that** the following conditions apply: $0 \leq b \leq 0.5 , 0.8 \leq c \leq 1.2 , 2 \leq d \leq 4 , 14 \leq x \leq 17 , 5 \leq y \leq 12 where 22 \leq x + y \leq 24.$

10. A half-cycle transductor as claimed in Claim 8 or 9, **characterised in that** the saturation magnetostriction |λ_{S}| < 0.2 ppm.

11. A half-cycle transductor as claimed in one of claims 8 to 10, **characterised**
**in that** the effective peak - to - valley height Rₐ (eff) is between 3 and 9%.

12. A half-cycle tranductor as claimed in Claim 12, **characterised in that** the effective peak-to-valley height Rₐ (eff) is between 4 and 7%.

13. A half-cycle transductor as claimed in one of claims 8 to 12, **characterised by** losses (P_{fe}) of less than 140W/kg at a frequency of approximately 100kHz and an induction amplitude of approximately 0.2T.

14. The use of a half-cycle transductor with a magnetic core as claimed in one of claims 8 to 13 in a switched converter in a motor vehicle electrical power supply.

## Revendications

1. Procédé de fabrication d'un noyau magnétique pour une bobine de transducteur,
la bobine de transducteur ayant un noyau magnétique en un alliage nanocristallin et cet alliage a la composition suivante :
FeₐCo_{b}Cu_{c}M'_{d}SiₓB_{y}M"z, et M' est un élément du groupe V, Nb, Ta, Ti, Mo, W, Zr, Hf ou une combinaison de ces éléments et M" est un élément du groupe C, P, Ge, As, Sb, In, O, N ou une combinaison de ces éléments et en appliquant les conditions suivantes : $a + b + c + d + x + y + z = 100 % , a = 100 % - b - c - d - x - y - z , 0 \leq b \leq 15 , 0 , 5 \leq c \leq 2 , 0 , 1 \leq d \leq 6 , 2 \leq x \leq 20 , 2 \leq y \leq 18 , 0 \leq z \leq 10 et x + y > 18 ,$
et le noyau magnétique a une boucle d'hystérésis aussi rectangulaire que possible et une magnétostriction saturée |λₛ| < 3 ppm, procédé comprenant les étapes suivantes :
• Coulée d'une bande mince en un alliage amorphe ;
• Enroulement sans tension de la bande mince pour former un noyau magnétique ;
• Chauffage du noyau magnétique à une première température de consigne supérieure à la température de cristallisation de l'alliage amorphe, avec une vitesse de chauffage comprise entre 1 K/min et 20 K/min ;
• Maintien du noyau magnétique à la première température de consigne pour une durée de 8 heures ou moins ;
• Refroidissement du noyau magnétique à une seconde température de consigne en dessous de la température de Curie de l'alliage et en dessous de la température de cristallisation de l'alliage amorphe, avec une vitesse de refroidissement comprise entre 1 K/min et 20 K/min ;
• Maintien du noyau magnétique à la seconde température de consigne pour une durée de 8 heures ou moins sous un champ magnétique longitudinal H > 0,5 kA/m ;
• Refroidissement du noyau magnétique à la température ambiante.

2. Procédé de fabrication d'un noyau magnétique pour une bobine de transducteur,
la bobine de transducteur ayant un noyau magnétique en un alliage nanocristallin et cet alliage a la composition suivante :
FeₐCo_{b}Cu_{c}M'_{d}SiₓB_{y}M"z, et M' est un élément du groupe V, Nb, Ta, Ti, Mo, W, Zr, Hf ou une combinaison de ces éléments et M" est un élément du groupe C, P, Ge, As, Sb, In, O, N ou une combinaison de ces éléments et en appliquant les conditions suivantes : $a + b + c + d + x + y + z = 100 % , a = 100 % - b - c - d - x - y - z , 0 \leq b \leq 15 , 0 , 5 \leq c \leq 2 , 0 , 1 \leq d \leq 6 , 2 \leq x \leq 20 , 2 \leq y \leq 18 , 0 \leq z \leq 10 et x + y > 18 ,$
et le noyau magnétique a une boucle d'hystérésis aussi rectangulaire que possible et une magnétostriction saturée |λₛ| < 3 ppm, procédé comprenant les étapes suivantes :
• Coulée d'une bande mince en un alliage amorphe ;
• Enroulement sans tension de la bande mince pour former un noyau magnétique ;
• Chauffage du noyau magnétique à une première température de consigne supérieure à la température de cristallisation de l'alliage amorphe, avec une vitesse de chauffage comprise entre 1 K/min et 20 K/min ;
• Maintien du noyau magnétique à la première température de consigne pour une durée de 8 heures ou moins ;
• Refroidissement du noyau magnétique à la température ambiante ;
• Chauffage du noyau magnétique à une seconde température de consigne en dessous de la température de Curie de l'alliage et en dessous de la température de cristallisation de l'alliage amorphe, avec une vitesse de chauffage comprise entre 1 K/min et 20 K/min ;
• Maintien du noyau magnétique à la seconde température de consigne pour une durée de 8 heures ou moins sous un champ magnétique longitudinal H > 0,5 kA/m ;
• Refroidissement du noyau magnétique à la température ambiante.

3. Procédé de fabrication d'un noyau magnétique selon la revendication 1 ou 2,
**caractérisé en ce que**
la seconde température de consigne est comprise entre 290°C et 520°C.

4. Procédé selon la revendication 1,
**caractérisé en ce que**
le traitement thermique global est exécuté en l'absence de champ.

5. Procédé selon les revendications 1, 2 et 3,
**caractérisé en ce que**
le chauffage à la première température de consigne se fait dans un champ magnétique transversal.

6. Procédé selon la revendication 5,
**caractérisé en ce que**
le plateau de maintien et/ou la phase de refroidissement suivante, se fait dans un champ magnétique transversal.

7. Procédé selon l'une des revendications 1 à 5,
**caractérisé en ce que**
le chauffage à la première température de consigne se fait jusqu'à une température d'environ 450°C, à une vitesse de chauffage comprise entre 1 K/min et 20 K/min et ensuite à une vitesse de chauffage d'environ 0,15 K/min.

8. Bobine de transducteur comportant un noyau magnétique en un alliage nanocristallin obtenu selon le procédé des revendications 1 ou 2, selon lequel l'alliage a la composition suivante :
FeₐCo_{b}Cu_{c}M'_{d}SiₓB_{y}M"z, et M' est un élément du groupe V, Nb, Ta, Ti, Mo, W, Zr, Hf ou une combinaison de ces éléments et M" est un élément du groupe C, P, Ge, As, Sb, In, O, N ou une combinaison de ces éléments et on applique les conditions suivantes : $a + b + c + d + x + y + z = 100 % , a = 100 % - b - c - d - x - y - z , 0 \leq b \leq 15 , 0 , 5 \leq c \leq 2 , 0 , 1 \leq d \leq 6 , 2 \leq x \leq 20 , 2 \leq y \leq 18 , 0 \leq z \leq 10 et x + y > 18 ,$
et le noyau magnétique a une boucle d'hystérésis aussi rectangulaire que possible et une magnétostriction de saturation |λₛ| < 3 ppm.

9. Bobine de transducteur selon la revendication 8,
**caractérisée en ce qu'**
on applique les conditions suivantes : $0 \leq b \leq 0 , 5 , 0 , 8 \leq c \leq 1 , 2 2 \leq d \leq 4 , 14 \leq x \leq 17 , 5 \leq y \leq 12 et 22 \leq x + y \leq 24.$

10. Bobine de transducteur selon la revendication 8 ou 9,
**caractérisée en ce que**
la magnétostriction de saturation est |λₛ| < 0,2 ppm.

11. Bobine de transducteur selon l'une des revendications 8 à 10,
**caractérisée en ce que**
la profondeur de rugosité effective Rₐ (eff) est comprise entre 3 et 9 %.

12. Bobine de transducteur selon la revendication 11,
**caractérisée en ce que**
la profondeur de rugosité effective Rₐ (eff) est comprise entre 4 et 7 %.

13. Bobine de transducteur selon l'une des revendications 8 à 12,
**caractérisée par**
des pertes (P_{fe}) inférieures à 140 W/kg pour une fréquence d'environ 100 kHz et une amplitude d'induction d'environ 0,2 T.

14. Utilisation d'une bobine de transducteur avec un noyau magnétique selon l'une des revendications 8 à 13, dans une partie de circuit commuté d'une alimentation électrique d'un véhicule automobile.
